# EUROPÄISCHE PATENTSCHRIFT

(11) **EP 2 698 362 B1**
(45) Veröffentlichungstag und Bekanntmachung des Hinweises auf die Patenterteilung: **11.12.2019**
(21) Anmeldenummer: 13004006.6
(22) Anmeldetag: 12.08.2013
(51) Int. Cl.: C06B 29/22, C06B 45/10, C06C 15/00

(54) **Wirkmasse für ein beim Abbrand der Wirkmasse spektral strahlendes Scheinziel**
Material for a spectral decoy flare which burns the material
Masse active pour une cible fictive à rayonnement spectral lors de la combustion de la masse active

(30) Priorität: 17.08.2012 DE 102012016454
(43) Veröffentlichungstag der Anmeldung: 19.02.2014
(73) Patentinhaber: Diehl Defence GmbH & Co. KG, 88662 ÜBERLINGEN (DE)
(72) Erfinder: Hahma, Arno, 91239 Henfenfeld (DE)
(74) Vertreter: Diehl Patentabteilung

(56) Entgegenhaltungen:
- WO-A2-2007/004871
- GB-A- 1 605 421
- US-A- 3 821 041
- US-A- 3 946 555
- US-A- 5 192 379
- US-A1- 2002 148 540

## Beschreibung

Die Erfindung betrifft eine Wirkmasse für ein beim Abbrand der Wirkmasse spektral strahlendes Scheinziel mit einer beim Abbrand emittierten Strahlung im Wellenlängenbereich von 3,7 bis 5,1 µm (B-Band), die mindestens um einen Faktor 15 stärker ist als eine beim Abbrand emittierten Strahlung im Wellenlängenbereich von 1,9 bis 2,3 µm (A-Band). Unter Stärke der Strahlung wird deren Intensität, d. h. deren Leistung pro Raumwinkelelement, gemessen in J/sr, verstanden.

Aus Koch, E. C., Propellants Explos. Pyrotech. 2009, 34, Seiten 6 bis 12, ist eine Scheinzielwirkmasse mit Nitrocellulose und Kaliumperchlorat bekannt. Es hat sich jedoch gezeigt, dass die beim Abbrand dieser Wirkmasse emittierte Strahlung im B-Band nur etwa um den Faktor 5 stärker ist als die beim Abbrand emittierte Strahlung im A-Band.

Aus der WO 2007/004871 ist eine pyrotechnische Zusammensetzung für ein Infrarotscheinziel bekannt, welches einen extrudierbaren und energetischen Nitrocellulose enthaltenden Binder, ein Oxidationsmittel, einen pyrotechnischen Brennstoff und eine Kohlenstoffquelle enthält. Bei dem Oxidationsmittel kann es sich um KClO₄, KClO₃ oder NH₄ClO₄ und bei der Kohlenstoffquelle um Lampenruß, Ruß, Grafit, Holzkohle, Kohle oder ein funktionell gleiches Material handeln. Mit der Wirkmasse ist beim Abbrand keine beim Abbrand emittierte Strahlung im Wellenlängenbereich von 3,7 bis 5,1 µm zu erreichen, die mindestens um den Faktor 15 stärker ist als eine beim Abbrand emittierte Strahlung im Wellenlängenbereich von 1,9 bis 2,3 µm. Um einem Zweifarbensuchkopf mit einem pyrotechnischen Scheinziel effektiv ein Flugzeug von vorderen Sichtwinkeln vortäuschen zu können, ist aber beim Abbrand der Scheinzielwirkmasse ein möglichst hohes Spektralverhältnis, d. h. das Verhältnis der Strahlungsstärke im B-Band zum Verhältnis der Strahlungsstärke im A-Band, günstig. Um gebräuchliche Scheinzielkaliber zum Vortäuschen großer Flugzeuge verwenden zu können, muss die Wirkmasse beim Abbrand, insbesondere bei hoher Luftgeschwindigkeit, darüber hinaus sehr leistungsfähig sein.

Aufgabe der vorliegenden Erfindung ist es, eine Scheinzielwirkmasse bereitzustellen, welche beim Abbrand eine Strahlung im Wellenlängenbereich von 3,7 bis 5,1 µm emittiert, die mindestens um einen Faktor 15 stärker ist als eine beim Abbrand emittierte Strahlung im Wellenlängenbereich von 1,9 bis 2,3 µm und die gleichzeitig sehr leistungsstark ist. Die Aufgabe wird durch die Merkmale des Anspruchs 1 gelöst. Zweckmäßige Ausgestaltungen ergeben sich aus den Merkmalen der Ansprüche 2 bis 11.

Erfindungsgemäß ist eine Wirkmasse für ein beim Abbrand der Wirkmasse spektral strahlendes Scheinziel mit einer beim Abbrand der Wirkmasse emittierten Strahlung im Wellenlängenbereich von 3,7 bis 5,1 µm, die mindestens um einen Faktor 15 stärker ist als eine beim Abbrand der Wirkmasse emittierte Strahlung im Wellenlängenbereich von 1,9 bis 2,3 µm vorgesehen. Die Wirkmasse umfasst als Kohlenstoffatome und Wasserstoffatome enthaltenden Brennstoff mindestens einen Nitratester und/oder ein Nitrosamin und als Oxidationsmittel Ammoniumperchlorat, wobei die Menge des Ammoniumperchlorats so bemessen ist, dass sie nicht für eine vollständige Oxidation des Brennstoffs ausreicht, wobei die Wirkmasse entweder den Nitratester in Form eines polymeren Feststoffs oder ein Bindemittel umfasst. In dem Brennstoff sind maximal 5 Kohlenstoffatome durch direkte Bindung miteinander verbunden. Mindestens jedes sechste Atom ist also ein Heteroatom, wie z. B. Sauerstoff, Stickstoff oder Schwefel. Dadurch wird das Entstehen von Ruß, der beim Glühen ein sehr effizienter Schwarzkörperstrahler ist, zumindest weitgehend verhindert. Sobald 6 Kohlenstoffatome durch direkte Bindung miteinander verbunden sind, kann es bei einer Pyrolyse zu einem Ringschluss und damit zur Bildung einer aromatischen Struktur kommen. Dies führt dann zur Bildung von Ruß als polyaromatischem Stoff, der das Spektrum der emittierten Strahlung in Richtung des A-Bandes verschiebt. Bei höchstens 5 durch direkte Bindung miteinander verbundenen C-Atomen ist die Entstehung aromatischer Strukturen sehr unwahrscheinlich und die Rußbildung stark unterdrückt.

Weiterhin enthält die Wirkmasse im Wesentlichen keine elementaren Kohlenstoff enthaltende Kohlenstoffquelle. Bei einer Ausgestaltung enthält die Wirkmasse zumindest im Wesentlichen auch keinen beim Abbrand elementaren Kohlenstoff, beispielsweise in Form von Ruß, erzeugende Substanz. "Im Wesentlichen" bedeutet dabei, dass keine der gewählten Bestandteile der erfindungsgemäßen Wirkmasse eine solche Kohlenstoffquelle oder Substanz enthält oder die Wirkmasse zumindest nicht mehr als 0,2 Gew.-% einer solchen Kohlenstoffquelle oder Substanz enthält. Ein unbeabsichtigtes Vorhandensein von Spuren einer solchen Kohlenstoffquelle oder Substanz kann naturgemäß nicht ganz ausgeschlossen werden. Die erfindungsgemäße Wirkmasse sollte beim Abbrand nicht mehr als 1 Gew.-% der Wirkmasse an festen Partikeln in der Flamme erzeugen. Solche Partikel und elementarer Kohlenstoff bzw. Ruß erzeugen beim Glühen in der Flamme Schwarzkörperstrahlung und erzeugen dadurch Strahlung im A-Band. Auch das in der Wirkmasse als Oxidationsmittel enthaltene Ammoniumperchlorat hinterlässt beim Abbrand ausschließlich gasförmige Rückstände und trägt somit nicht zur Entstehung von Schwarzkörperstrahlung bei.

Der polymere Feststoff übernimmt in der Wirkmasse auch die Funktion eines Bindemittels. Es ist daher kein weiteres Bindemittel erforderlich. Der Feststoff kann dabei auch ein viskoelastisches Material sein. Die Viskoelastizität kann durch weitere Komponenten der Wirkmasse, wie z. B. eine ionische Flüssigkeit, bewirkt oder moduliert werden.

Die Besonderheit der Erfindung besteht darin, dass der Nitratester und/oder das Nitrosamin nicht nur als Brennstoff und im Falle des Nitratesters gegebenenfalls als Bindemittel dienen, sondern auch dazu, die beim Abbrand entstehende Primärflamme zu verbreitern. Unter einer Primärflamme wird eine Flamme verstanden, die durch Reaktion von aus dem Brennstoff entstandenem Gas mit aus dem Oxidationsmittel entstandenem Gas entsteht. Die Verbreiterung der Primärflamme erfolgt dadurch, dass der Nitratester und das Nitrosamin bei der Verbrennung bereits bei einer Temperatur zwischen 150°C und 250°C exotherm zerfallen und dabei brennbare Gase erzeugen. Die Temperatur der Primärflamme ist dadurch verhältnismäßig gering. Da die Menge des Oxidationsmittels in der Wirkmasse für eine vollständige Oxidation nicht ausreichend ist, verbleiben brennbare Gase, die mit Luftsauerstoff reagieren können. Da jedoch die Primärflamme eine verhältnismäßig niedrige Temperatur aufweist, beginnt die Umsetzung mit dem Luftsauerstoff verhältnismäßig langsam, so dass die Flamme dadurch eine größere Fläche einnimmt. Die entstandenen Gase verbrennen am äußeren Flammenrand mit dem dort zur Verfügung stehenden Luftsauerstoff. Dadurch wird ein Großteil der Strahlung emittiert und nicht in der Flamme absorbiert. Die heißeste Fläche der Flamme wird dabei im Bereich der Verbrennung mit dem Luftsauerstoff erzeugt. Dadurch bleiben Wasser und gegebenenfalls enthaltene feste Teilchen bis zu dieser Zone verhältnismäßig kalt, wobei nur geringfügige Strahlung im A-Band entsteht. Entstehendes oder entstandenes Kohlendioxid wird dagegen in der äußersten Zone der Flamme sehr heiß und emittiert viel Strahlung im B-Band. Gegebenenfalls entstandene Rußpartikel brennen an der Luft schnell ab oder kühlen rasch ab, so dass sie kaum Strahlung im A-Band emittieren. Durch die Unterstützung der Verbrennung durch Luft bleibt die Temperatur in der Flamme relativ lange erhalten und die für die Emission der Strahlung wesentliche Oberfläche der Flamme wird verhältnismäßig groß. Gleichzeitig wird die Feststoffreaktion an der brennenden Oberfläche durch die Flamme bei verhältnismäßig niedriger Temperatur in Gang gehalten. Es entsteht insgesamt eine Flamme mit verhältnismäßig niedriger Temperatur, hoher Leistung und zum B-Band hin verschobenem Strahlungsspektrum.

Die Wirkmasse ist durch den Mangel an Oxidationsmittel sauerstoffunterbilanziert. Beim Abbrand dient daher der Luftsauerstoff als weiteres Oxidationsmittel. Im Vergleich zu einer Wirkmasse mit ausgeglichener Sauerstoffbilanz kann mehr Brennstoff im Verhältnis zum Oxidationsmittel in einer vorgegebenen Menge der Wirkmasse enthalten sein.

Ein weiterer wichtiger Aspekt des hier verwendeten Oxidationsmittels Ammoniumperchlorat besteht darin, dass Ammoniumperchlorat beim Abbrand eine heterogene Flammenstruktur erzeugt und dadurch gewährleistet, dass die Flamme auch bei hoher Windgeschwindigkeit, wie sie bei einem fliegenden Scheinziel im Einsatz vorliegt, nicht erlischt.

Weiterhin erfolgt der Abbrand der Wirkmasse durch die durch die Ammoniumperchlorat erzeugte heterogene Flammenstruktur auch bei niedrigem Luftdruck, wie er bei einem in großer Höhe fliegenden Scheinziel herrscht. Weder bei reduziertem Druck noch bei starkem Wind sind zur Verhinderung eines Erlöschens der Flamme weitere Maßnahmen erforderlich, wie dies teilweise bei bekannten Nitrocellulose enthaltenden Scheinzielwirkmassen der Fall ist.

Ein weiterer wesentlicher Vorteil der erfindungsgemäßen Wirkmasse besteht darin, dass diese sehr kostengünstig hergestellt werden kann. Darüber hinaus hat sich gezeigt, dass das Volumen der Wirkmasse beim Erhitzen derselben abnimmt. Dadurch erhöht sich die Sicherheit der Wirkmasse im Falle eines Brandes und einer damit einhergehenden schnellen starken Erwärmung oder beim langsamen Erhitzen, beispielsweise bei einer Lagerung in der Sonne. In dem Scheinziel entsteht durch die Volumenabnahme der Wirkmasse ein Leerraum und falls es zu einer unbeabsichtigten Anzündung kommen sollte steigt der Druck in dem Scheinziel nicht so schlagartig an wie bei Wirkmassen, bei denen mit einer Erwärmung keine Volumenabnahme erfolgt. Die Reaktion bei diesen Situationen ist daher weniger heftig als bei bekannten Wirkmassen. Weiterhin hat es sich gezeigt, dass sich die erfindungsgemäße Wirkmasse nach einem Pressen im Gegensatz zu bekannten Scheinzielwirkmassen nicht um 0,2 bis 2% ausdehnt. Ein Presswerkzeug kann daher so hergestellt werden, dass es genau das gewünschte Nennmaß vorgibt. Die Herstellung einer Wirkmasse mit einem gewünschten Nennmaß wird dadurch wesentlich vereinfacht.

Bei einer Ausgestaltung der erfindungsgemäßen Wirkmasse umfasst das Bindemittel Stärke, ein Polybutadien, ein beim Abbrand der Wirkmasse nur gasförmige Zerfallsprodukte erzeugendes Polymer, wie beispielsweise Polyvinylpyrrolidon (PVP), Polyvinylbutyral, Polyvinylalkohol oder Polyvinylacetat, oder ein Polymer mit Nitratestergruppen, insbesondere Nitrocellulose, Polyvinylnitrat, Polyglycidylnitrat oder GAP (Glycidylazidpolymer).

Der Nitratester kann flüssig sein. Er kann Glyceryltrinitrat, Ethylenglykoldinitrat, Diethylenglykoldinitrat, Triethylenglykoldinitrat oder Methrioltrinitrat umfassen. In diesem Fall kann der flüssige Nitratester auch als Weichmacher für das Bindemittel dienen und die Wirkmasse dadurch phlegmatisieren und somit schlag- und reibunempfindlicher machen. Weiterhin wird die Wirkmasse dadurch selbstschmierend, so dass die Reibung reduziert, ein Pressen der Wirkmasse erleichtert und die Empfindlichkeit der Wirkmasse reduziert wird. Der Nitratester kann auch als polymerer Feststoff Nitrocellulose, Polyvinylnitrat oder Polyglycidylnitrat umfassen. Das Nitrosamin kann 1,3,5-trinitroso-1,3,5-hexahydrotriazin umfassen. Alle genannten Nitratester und das genannte Nitrosamin haben sich als sehr effiziente Primärflammenverbreiterungsmittel erwiesen. Die erfindungsgemäße Wirkmasse ist wesentlich einfacher zu mischen und zu bearbeiten als härtende Harze oder härtende Polymere enthaltende Wirkmassen. Sie können einfach gemischt und direkt danach gepresst werden. Ein Lösemittel ist nicht erforderlich. Dennoch haben sich die Wirkmassen als mechanisch stabiler als herkömmliche Spektralwirkmassen erwiesen. Gesteigert werden kann eine mechanische Beständigkeit noch durch ein nachträgliches sintern der erfindungsgemäßen Wirkmasse.

Die flüssigen Nitratester können für Nitrocellulose besonders gut als Weichmacher fungieren. Sie quellen die Nitrocellulose und wandeln sie zu einem Elastomer um. Die Wirkmasse kann dadurch ohne weiteres Lösungsmittel gemischt und gepresst werden.

Auch die Bindemittel können beim Abbrand zunächst endotherm unter Entstehung ausschließlich gasförmiger Zerfallsprodukte vergast werden. Die Zerfallsprodukte können dann eine außerhalb der verbreiterten Primärflamme mit dem Luftsauerstoff brennende Sekundärflamme erzeugen und dadurch die Flamme weiter verbreitern.

Darüber hinaus umfasst die erfindungsgemäße Wirkmasse mindestens einen bei einer höheren Temperatur als einer Zerfallstemperatur des Nitratesters und/oder des Nitrosamins unter Entstehung mindestens eines brennbaren Gases endotherm zerfallenden weiteren Brennstoff, wobei der weitere Brennstoff Dicyandiamid, Azodicarbonamid, Dinitrosopentamethylentetramin (DNPT), Glyoxim, Oxamid, Acetamid, Carbazid, oder Semicarbazid oder einen staubförmigen weiteren Brennstoff oder einen bei einem Abbrand der Wirkmasse durch Zerstäuben einen Nebel bildenden weiteren Brennstoff umfasst. "Endotherm Zerfallen" bedeutet, dass es bei zunehmender Temperatur zumindest anfänglich einen Temperaturbereich gibt, in welchem der Zerfall endotherm erfolgt. Die Temperatur der Flamme wird dadurch im Bereich des endothermen Zerfalls effektiv begrenzt. Unter "Zerfallen" wird hier auch ein Sieden bzw. Vergasen verstanden. Die Oberfläche der abbrennenden Wirkmasse sollte durch den weiteren Brennstoff jedoch möglichst wenig oder gar nicht abgekühlt werden. Der Siedepunkt oder die Zerfallstemperatur des weiteren Brennstoffs sollte daher möglichst hoch sein. Weiterhin sollte der weitere Brennstoff nach Möglichkeit eine negative Sauerstoffbilanz aufweisen, beim Abbrand aber dennoch keinen Ruß bilden. Beim Verbrennen sollte der weitere Brennstoff dagegen eine möglichst hohe Verbrennungswärme erzeugen, d. h. der weitere Brennstoff sollte möglichst energiehaltig sein.

Der weitere Brennstoff sollte nicht mit dem Nitratester und/oder dem Nitrosamin reagieren können. Durch die damit einhergehende Verträglichkeit wird eine lange Lagerfähigkeit erreicht. Der weitere Brennstoff dient als Flammenverbreiterungsmittel, indem durch die höhere Zerfallstemperatur erreicht wird, dass eine weitere Flammenzone beim Abbrand gebildet wird, weil innerhalb der Primärflamme keine Anzündung des vergasten weiteren Brennstoffs erfolgt.

Durch die Strukturmerkmale des weiteren Brennstoffs kann in der Flamme angeregter Stickstoff seine Energie mit hoher Ausbeute an Kohlenstoffmonoxid oder Kohlenstoffdioxid übermitteln und dieses dadurch anregen. Das Kohlenmonoxid oder Kohlendioxid gibt die dadurch aufgenommene Energie dann als Infrarotstrahlung im B-Band ab. Durch eine Bindung von Stickstoff an Kohlenstoff ist die Energieübertragung besonders effektiv und die Strahlungsausbeute erhöht. Eine Sauerstoffbrücke zwischen Stickstoff- und Kohlenstoffatomen steht dem nicht entgegen, weil die Energie auch über das Sauerstoffatom an das Kohlenstoffatom übertragen werden kann.

Bei einer Ausgestaltung umfasst die Wirkmasse Dicyandiamid, Azodicarbonamid, Dinitrosopentamethylentetramin (DNPT), Glyoxim, Oxamid, Acetamid, Carbazid, oder Semicarbazid als weiteren Brennstoff.

Bei einer weiteren Ausgestaltung umfasst die Wirkmasse eine Mehrzahl an weiteren Brennstoffen mit unterschiedlichen Zersetzungstemperaturen. Dadurch kann eine Mehrzahl an Temperaturzonen in der Flamme erzeugt und dadurch eine sehr hohe Strahlungsleistung realisiert werden. Für eine Erzeugung einer äußeren Flammenzone kann der weitere Brennstoff oder die Mehrzahl an weiteren Brennstoffen einen staubförmigen weiteren Brennstoff, insbesondere eine Cyanverbindung, insbesondere Paracyan, oder einen bei einem Abbrand der Wirkmasse durch Zerstäuben einen Nebel bildenden weiteren Brennstoff, insbesondere eine ionische Flüssigkeit, insbesondere eine eine Imidazol-, Pyridin-, Diazin- oder sonstige Heterocyclusstruktur umfassende ionische Flüssigkeit, insbesondere 1-Butyl-3-methylimidazoliumperchlorat (BMIM-ClO₄), umfassen. Ein mit der ionischen Flüssigkeit einhergehender Vorteil besteht darin, dass die Wirkmasse dadurch elektrisch leitfähig und dadurch unempfindlich gegenüber einer elektrostatischen Entladung wird. Weiterhin weisen ionische Flüssigkeiten eine phlegmatisierende Wirkung in der Wirkmasse auf, so dass sich die Empfindlichkeit der Wirkmasse gegen Reibung, Schlag und Stoß verringert.

Weiterhin kann die erfindungsgemäße Wirkmasse einen Stabilisator aus der Gruppe der Akardite oder Centralite, insbesondere N,N-Diphenylharnstoff (Arkadit I), N-Methyl-N,N-diphenylharnstoff (Akardit II), 1,3-Diethyl,1',3'-Diphenylharnstoff (Centralit I), 1,3-Dimethyl-1'3'-Diphenylharnstoff (Centralit II) oder N-Methyl-N'-ethyl-N,N'-diphenylharnstoff (Centralit III), umfassen.

In der Wirkmasse kann ein Kupfer- oder Eisenatome enthaltender Katalysator, insbesondere Eisenoxid, Ferrocen, Eisenacetonylacetat oder Kupferphtalocyanin, enthalten sein. Der Katalysator erleichtert die Umsetzung von Ammoniumperchlorat bei verhältnismäßig niedriger Temperatur und stabilisiert dadurch den Abbrand.

Bei einer Ausgestaltung sind in der Wirkmasse im Wesentlichen (außer den Katalysatoren) keine Stoffe enthalten, die andere Atome als Kohlenstoff, Wasserstoff, Stickstoff, Sauerstoff, Schwefel, Chlor und Brom enthalten. Dadurch wird die Entstehung von Abbrandprodukten, die das Spektrum in Richtung des A-Bandes verschieben, vermieden. "Im Wesentlichen" bedeutet dabei, dass keine der gewählten Bestandteile der erfindungsgemäßen Wirkmasse diese Stoffe enthält. Ein Vorhandensein von Spuren von Stoffen, die solche Atome enthalten, kann jedoch naturgemäß nicht ganz ausgeschlossen werden.

Nachfolgend wird die Erfindung anhand eines Ausführungsbeispiels und der Figuren näher erläutert. Es zeigen
- Fig. 1: eine schematische Darstellung des Funktionsprinzips einer herkömmlichen Wirkmasse und
- Fig. 2: eine schematische Darstellung des Funktionsprinzips einer erfindungsgemäßen Wirkmasse.

Fig. 1 zeigt links eine schematische Darstellung des Abbrands einer herkömmlichen Wirkmasse und rechts davon ein Profil der Temperatur T der bei deren Abbrand entstehenden Flamme in Abhängigkeit vom Abstand d von der brennenden Oberfläche 1 der Wirkmasse. Die Temperatur der brennenden Oberfläche 1 der Wirkmasse liegt bei der Zersetzungstemperatur derjenigen Komponente der Wirkmasse, die sich bei der niedrigsten Temperatur zersetzt. Dabei treten heiße Gase aus der Oberfläche aus und bilden eine Diffusionszone 2. In der Diffusionszone mischen sich oxidierende Gase aus einem in der Wirkmasse enthaltenem Oxidationsmittel und brennbare Gase aus einem in der Wirkmasse enthaltenen Brennstoff und beginnen miteinander in einer Flamme zu reagieren. Die Temperatur steigt dabei rasch bis zu einem Maximalwert in der Reaktionszone 3. Die Gase reagieren schnell bei hoher Temperatur, die in einem Bereich 4 außerhalb der Flamme rasch wieder auf Umgebungstemperatur abkühlt. Die Flamme ist innen sehr heiß, kühlt aber an den Rändern rasch ab. Die Strahlungsausbeute ist gering und alle festen Teilchen sowie Wasserdampf strahlen in der sehr heißen Flamme im A-Band. Das Spektralverhältnis, d. h. das Verhältnis der Intensität der Strahlung im B-Band zum Verhältnis der Strahlung im A-Band, beträgt dadurch im Allgemeinen maximal 10.

Fig. 2 zeigt links eine schematische Darstellung des heterogenen Abbrands einer erfindungsgemäßen Wirkmasse mit einer Mehrzahl von weiteren Brennstoffen zur Flammenverbreiterung und rechts daneben ein Profil der Temperatur T der bei deren Abbrand entstehenden Flamme in Abhängigkeit vom Abstand d von der brennenden Oberfläche 1 der Wirkmasse. Im Gegensatz zu dem Abbrand der in Fig. 1 dargestellten Wirkmasse ist die Diffusionszone hier durch Ammoniumperchlorat als Oxidationsmittel heterogen, außerdem stark sauerstoffunterbilanziert und kalt. Der gleichzeitig als Flammenverbreiterungsmittel für die Primärflamme wirkende Brennstoff wird bei verhältnismäßig niedriger Temperatur zersetzt, wodurch die Temperatur an der Oberfläche der Wirkmasse auf diese Zersetzungstemperatur begrenzt wird. In der Flamme 3 reagieren die sich in der Diffusionszone 2 gemischten Gase aus dem Oxidationsmittel und dem Brennstoff. In der Zone 3 können weitere Brennstoffe aus der Wirkmasse noch nicht reagieren, weil die Temperatur in der Primärflamme 3 dafür noch zu niedrig ist. Die Temperatur der Zone 4 wird begrenzt durch die Zersetzungstemperatur eines der weiteren Brennstoffe. In der Zone 5 kommt es zur Bildung einer Sekundärflamme durch Abbrand des in der Zone 4 zersetzten weiteren Brennstoffs und zur Zersetzung eines weiteren der weiteren Brennstoffe, vorzugsweise zu einem Nebel. Dabei kommt es zu einem weiteren Temperaturanstieg, der jedoch nicht ausreicht, den weiteren der weiteren Brennstoffe zur Reaktion zu bringen. Die Temperatur in der Zone 5 wird durch die Zersetzungstemperatur des weiteren der weiteren Brennstoffe begrenzt. Dieser weitere Brennstoff beginnt erst bei der Temperatur in der Zone 5 die thermische Energie effizient zu absorbieren. In der Zone 6 reagiert der zersetzte weitere Brennstoff mit dem Luftsauerstoff. Die Temperatur kann dabei bis zum adiabatischen Maximum steigen. Durch die Unterstützung der Verbrennung durch Luft fällt die Temperatur oberhalb der Flamme in dem aeroben Bereich 7 nicht so rasch ab wie bei der Wirkmasse gemäß Fig. 1. Die Flamme wird sehr groß und ist nur auf der äußeren Fläche der Zone 6 sehr heiß, wobei ein Großteil der Strahlung nach außen fließen kann, ohne in der Flamme absorbiert zu werden. Wasser und feste Teilchen bleiben bis zum aeroben Bereich 7 verhältnismäßig kalt, so dass nur geringe Mengen an Strahlung im A-Band entstehen, während Kohlendioxid im äußeren Bereich der Zone 6 stark im B-Band strahlt. In der aeroben Zone 7 an der Luft abbrennende Partikel sind im heißen und damit strahlenden Zustand sehr kurzlebig und verschieben dadurch das Spektrum der emittierten Strahlung nur unwesentlich in Richtung des A-Bandes.

Von jeder der nachfolgenden Wirkmassen wurden jeweils 5 Tabletten à 10 g Wirkmasse gepresst. Die Tabletten wurden abgebrannt und deren Strahlungsleistung mit einem Zweikanalradiometer bestimmt. Die als Beispiel 1 aufgeführte Wirkmasse MTV diente dabei als Standard. Die Strahlungsleistung beim Abbrand der Tabletten wird als Prozentsatz der Strahlungsleistung von MTV angegeben.

200 g der in einigen der nachfolgend angegebenen Wirkmassen verwendeten ionischen Flüssigkeit BMIM-ClO₄ wurden wie folgt synthetisiert:
150 g BMIM-CI wurden in ca. 600 ml trockenem Methanol bei 25°C in einem 2 Liter Einhalskolben aufgelöst. Eine stöchiometrische Menge trockenes Natriumperchlorat wurde ebenfalls in 600 ml trockenem Methanol in einem 2 Liter Einhalskolben getrennt aufgelöst. Dann wurde die gesamte Perchloratlösung auf einmal in die BMIM-Chloridlösung gegeben. Die Flasche, in der die Perchloratlösung war, wurde noch 3 x mit 50 ml trockenem Methanol gewaschen und das Methanol auch noch zu der BMIM-Chloridlösung gegeben. Die resultierende Lösung wurde nach einigen Minuten trüb und gelb, als das entstandene Natriumchlorid begann auszufallen.

Die gesamte Lösung wurde anschließend eine Stunde unter Rückfluss gekocht. Die heiße Lösung wurde danach mittels einer Fritte in einen 2 Liter Einhalskolben filtriert und der Niederschlag noch 3 x mit 50 ml trockenem Methanol gewaschen. Der praktisch ausschließlich aus Kochsalz bestehende Filterkuchen wurde entsorgt.

Der Einhalskolben wurde anschließend an einen Rotationsverdampfer angeschlossen und das Methanol unter ca. 500 mbar Druck abdestilliert, wobei das Wasserbad im Verdampfer auf 90°C erhitzt wurde. Als das Methanol abdestilliert war, wurde das warme rohe BMIM-ClO₄ aus dem Kolben nochmals durch die Fritte in einen 250 ml Scheidetrichter filtriert, weil beim Verdampfen des Methanols noch weiteres Kochsalz ausgefallen ist.

Das fertige BMIM-ClO₄ (ein gelbliches, zähflüssiges Öl) wurde aus dem Scheidetrichter in eine Laborflasche gefüllt und gewogen. Die Ausbeute war nahezu quantitativ.

### Referenzbeispiel 1:

**Standard-MTV (Magnesium-Teflon-Viton).**

| Stoff | Typ | Gew.-% | Sonstiges |
|---|---|---|---|
| Magnesiumpulver | Ecka LNR 61 | 60,0 | |
| Teflonpulver | Hoechst TF 9202 | 25,0 | |
| Viton | 3M Fluorel FC-2175 | 10,0 | TMD = 1893 |
| Grafit | Merck | 5,0 | Gleitmittel |

| | | | |
|---|---|---|---|
| TMD = Theoretische maximale Dichte (in kg/m³) | | | |

### Referenzbeispiel 2:

Bekannte spektral angepasste Wirkmasse auf Basis von Ammoniumperchlorat. Diese Wirkmasse weist ein relativ hohes Spektralverhältnis aber verhältnismäßig wenig Energie auf. Unter dem Spektralverhältnis wird das Verhältnis der Strahlungsleistung im B-Band zur Strahlungsleistung im A-Band verstanden.

| Stoff | Typ | Gew.-% | Sonstiges |
|---|---|---|---|
| Ammoniumperchlorat | | 85,50 | |
| HTPB | R45HT-M M = 2800 | 13,47 | |
| IPDI | | 1,01 | TMD = 1678 |
| Eisenacetonylacetat | | 0,02 | |

| | | | |
|---|---|---|---|
| HTPB = Hydroxyl-terminiertes Polybutadien IPDI = Isophorondiisocyanat | | | |

### Referenzbeispiel 3:

Spektral angepasste Wirkmasse auf Basis von Ammoniumperchlorat. Diese Wirkmasse weist ein relativ hohes Spektralverhältnis aber verhältnismäßig wenig Energie auf. Diese Wirkmasse zeigt die Wirkung des weiteren Brennstoffs Hexamethylentetramin: Bei gleicher Sauerstoffbilanz wie die Wirkmasse gemäß Beispiel 2 wird eine höhere Strahlungsenergie erreicht, jedoch bleibt das Spektralverhältnis unverändert.

| Stoff | Typ | Gew.-% | Sonstiges |
|---|---|---|---|
| Ammoniumperchlorat | D₅0 = 25 µm | 77,8 | |
| HTPB | R45HT-M M = 2800 | 10,32 | |
| IPDI | | 0,78 | TMD = 1678 |
| Hexamethylentetramin | kristallin | 11,0 | |
| Eisenacetonylacetat | | 0,10 | |

### Referenzbeispiel 4:

Bekanntes Treibladungspulver mit höherer Energie und höherem Spektralverhältnis als die Wirkmasse gemäß der Beispiele 2 und 3. Die Wirkmasse brennt ohne aufwändige Vorrichtungen nicht bei hoher Windgeschwindigkeit, da die Flamme homogen ist.

| Stoff | Typ | Gew.-% | Sonstiges |
|---|---|---|---|
| Nitrocellulose | 13,0 % N | 100,0 | |

### Referenzbeispiel 5:

Erfindungsgemäße Wirkmasse mit Nitrocellulose als Bindemittel und Flammenverbreiterungsmittel und Dioctyladipat als Weichmacher. Diese Wirkmasse hat dieselbe Sauerstoffbilanz wie die Wirkmasse gemäß der Beispiele 2 und 3, aber etwa die doppelte Energie und das doppelte Spektralverhältnis und zeigt dadurch die Wirkung des Nitratesters Nitrocellulose als Flammenverbreiterungsmittel.

| Stoff | Typ | Gew.-% | Sonstiges |
|---|---|---|---|
| Ammoniumperchlorat | gemahlen d₅₀ = 25 µm | 41,00 | |
| Nitrocellulose | Hagedorn H24 | 50,25 | T = 2130 K |
| Dioctyladipat | BASF | 8,85 | TMD = 1575 |

### Beispiel 6:

Erfindungsgemäße Wirkmasse mit Nitrocellulose als Bindemittel und Brennstoff, Diethylenglykoldinitrat (DEGDN) als Brennstoff und Weichmacher und Oxamid als weiterem Brennstoff und Flammenverbreiterungsmittel sowie Akardit II als Stabilisator und Flammenverbreiterungsmittel. Die Wirkmasse ist wesentlich leistungsfähiger als die Wirkmasse gemäß Beispiel 4. Diese Wirkmasse zeigt die Gesamtwirkung des Nitratesters Nitrocellulose, des weiteren Brennstoffs und der negativeren Sauerstoffbilanz ohne Rußbildung. Auch das Spektralverhältnis ist verbessert, da dieser Satz ca. 700 K kälter abbrennt als die Wirkmasse gemäß Beispiel 4.

| Stoff | Typ | Gew.-% | Sonstiges |
|---|---|---|---|
| Ammoniumperchlorat | gemahlend₅₀ =25 µm | 18,10 | |
| Nitrocellulose | Hagedorn H24 | 31,70 | T = 1430 K |
| DEGDN | selbst synthetisiert | 21,10 | TMD = 1641 |
| Oxamid | Pulver | 28,90 | |
| Akardit II | | 0,10 | |

### Beispiel 7:

Erfindungsgemäße Wirkmasse mit Flüssigsalz (ionischer Flüssigkeit) als zusätzlichem weiteren Brennstoff, Flammenverbreiterungsmittel und Weichmacher, wobei eine zusätzliche Flammenzone entsteht und die Flamme noch größer wird. Dieses ist durch die spezifische Leistung und das Spektralverhältnis zu erkennen. Beide sind höher als mit der Wirkmasse gemäß Referenzbeispiel 5, obwohl der Satz etwas heißer brennt.

| Stoff | Typ | Gew.-% | Sonstiges |
|---|---|---|---|
| Ammoniumperchlorat | gemahlen d₅₀ = 25 µm | 19,90 | |
| Nitrocellulose | Hagedorn H24 | 41,50 | T = 1500 K |
| DEGDN | selbst synthetisiert | 11,80 | TMD = 1645 |
| BMIM-ClO₄ | selbst synthetisiert | 5,90 | |
| Oxamid | Pulver | 20,80 | |
| Akardit II | | 0,10 | |

| | | | |
|---|---|---|---|
| BMIM-ClO₄ = 1-Butyl-3-methylimidazoliumperchlorat, ein Flüssigsalz. | | | |

### Beispiel 8:

Erfindungsgemäße Wirkmasse mit Nitrocellulose als Brennstoff, Diethylenglykoldinitrat als Brennstoff und Weichmacher, BMIM-ClO₄ als weiterem Brennstoff und Flammenverbreiterungsmittel und zusätzlichem Weichmacher sowie Paracyan als weiterem weiteren Brennstoff und Flammenverbreiterungsmittel in Staubform. Diese Wirkmasse weist eine extrem hohe spezifische Energie sowie ein extrem hohes Spektralverhältnis auf.

| Stoff | Typ | Gew.-% | Sonstiges |
|---|---|---|---|
| Ammoniumperchlorat | gemahlen d₅₀ = 25 µm | 20,30 | |
| Nitrocellulose | Hagedorn H24 | 41,70 | T = 1830 K |
| DEGDN | selbst synthetisiert | 11,80 | TMD = 1702 |
| BMIM-ClO₄ | selbst synthetisiert | 5,9 | |
| Paracyan | Pulver | 20,20 | |
| Akardit II | | 0,10 | |

### Beispiel 9:

Erfindungsgemäße Wirkmasse mit Nitrocellulose als Brennstoff, Diethylenglykoldinitrat als Brennstoff und Weichmacher, Dicyandiamid als weiterem Brennstoff und Flammenverbreiterungsmittel und BMIM-ClO₄ als weiterem weiteren Brennstoff, Flammenverbreiterungsmittel in Nebelform und zusätzlichem Weichmacher. Diese Wirkmasse weist ebenfalls eine extrem hohe spezifische Energie sowie ein extrem hohes Spektralverhältnis auf.

| Stoff | Typ | Gew.-% | Sonstiges |
|---|---|---|---|
| Ammoniumperchlorat | gemahlen d₅₀ = 25 µm | 21,90 | |
| Nitrocellulose | Hagedorn H24 | 37,90 | T = 1470 K |
| DEGDN | selbst synthetisiert | 10,80 | TMD = 1583 |
| BMIM-ClO₄ | selbst synthetisiert | 5,40 | |
| Dicyandiamid | kristallin | 24,00 | |
| Akardit II | | 0,10 | |

### Beispiel 10:

Erfindungsgemäße Wirkmasse mit Nitrocellulose als Brennstoff, Diethylenglykoldinitrat als Brennstoff und Weichmacher, Azodicarbonamid als weiterem Brennstoff und Flammenverbreiterungsmittel und BMIM-ClO₄ als weiterem weiteren Brennstoff, Flammenverbreiterungsmittel in Nebelform und zusätzlichem Weichmacher. Diese Wirkmasse weist eine sehr hohe spezifische Energie sowie ein extrem hohes Spektralverhältnis auf.

**Tabelle 1: Messergebnisse von Strahlungsmessungen im Labor ohne Wind. Alle Ergebnisse sind Durchschnittswerte von 5 Parallelversuchen. Der Pressdruck bei allen Sätzen betrug 1000 bar, 17 mm Werkzeugdurchmesser, Ansatz 10,0 g. Beispiele 1-5 sind Referenzbeispiele.**

| Stoff | Typ | Gew.-% | Sonstiges |
|---|---|---|---|
| Ammoniumperchlorat | gemahlen d₅₀ = 25 µm | 19,90 | |
| Nitrocellulose | Hagedorn H24 | 39,40 | T= 1790 K |
| DEGDN | selbst synthetisiert | 11,00 | TMD = 1645 |
| BMIM-ClO₄ | selbst synthetisiert | 5,60 | |
| Azodicarbonamid | kristallin | 24,00 | |
| Akardit II | | 0,10 | |

| Satz | Eₐ[J/ (g sr)] | E_{b}[J/ (g sr)] | (Eₐ + E_{b}) [J/(g sr)] | E_{b}/Eₐ | % MTV (MW-Kanal) |
|---|---|---|---|---|---|
| Beispiel 1 | 152 | 84 | 236 | 0,553 | 100 |
| Beispiel 2 | 2,7 | 19,8 | 22,5 | 8,7 | 24 |
| Beispiel 3 | 3,7 | 31,3 | 35,0 | 8,7 | 37,2 |
| Beispiel 4 | 4,1 | 78,8 | 82,9 | 19,2 | 94 |
| Beispiel 5 | 3,4 | 76,5 | 80,0 | 22,2 | 91 |
| Beispiel 6 | 3,7 | 90,9 | 94,6 | 24,6 | 108 |
| Beispiel 7 | 3,7 | 100,9 | 104,6 | 27,3 | 120 |
| Beispiel 8 | 5,1 | 148,8 | 153,9 | 29,2 | 177 |
| Beispiel 9 | 7,1 | 124,0 | 131,2 | 17,3 | 148 |
| Beispiel 10 | 3,5 | 100,4 | 103,9 | 28,7 | 120 |

| | | | | | |
|---|---|---|---|---|---|
| Eₐ = spezifische Leistung im KW-Kanal (ca. 1,9 bis 2,3 µm) in J/(g sr); E_{b} = spezifische Leistung im MW-Kanal (ca. 3,7 bis 5,1 µm) in J/(g sr); (Eₐ + E_{b}) in J/(g sr) = die Summe von KW- und MW-Kanälen; E_{b}/Eₐ = das Verhältnis von MW zu KW-Kanal; % MTV = Leistung als Prozent der Leistung von Standard-MTV; KW = Kurzwellig; MW = Mittelwellig. | | | | | |

## Patentansprüche

1. Wirkmasse für ein beim Abbrand der Wirkmasse spektral strahlendes Scheinziel mit einer beim Abbrand der Wirkmasse emittierten Strahlung im Wellenlängenbereich von 3,7 bis 5,1 µm, die mindestens um einen Faktor 15 stärker ist als eine beim Abbrand der Wirkmasse emittierte Strahlung im Wellenlängenbereich von 1,9 bis 2,3 µm,
wobei die Wirkmasse als Kohlenstoffatome und Wasserstoffatome enthaltenden Brennstoff mindestens einen Nitratester und/oder ein Nitrosamin und als Oxidationsmittel Ammoniumperchlorat umfasst, wobei die Menge des Ammoniumperchlorats so bemessen ist, dass sie nicht für eine vollständige Oxidation des Brennstoffs ausreicht, wobei die Wirkmasse entweder den Nitratester in Form eines polymeren Feststoffs oder ein Bindemittel umfasst, wobei in dem Brennstoff maximal 5 Kohlenstoffatome durch direkte Bindung miteinander verbunden sind, wobei im Wesentlichen keine elementaren Kohlenstoff enthaltende Kohlenstoffquelle in der Wirkmasse enthalten ist, also keiner der gewählten Bestandteile der Wirkmasse eine solche Kohlenstoffquelle enthält oder die Wirkmasse zumindest nicht mehr als 0,2 Gew.-% einer solchen Kohlenstoffquelle enthält, wobei die Wirkmasse mindestens einen bei einer höheren Temperatur als einer Zerfallstemperatur des Nitratesters und/oder des Nitrosamins unter Entstehung mindestens eines brennbaren Gases endotherm zerfallenden weiteren Brennstoff umfasst, wobei der weitere Brennstoff Dicyandiamid, Azodicarbonamid, Dinitrosopentamethylentetramin (DNPT), Glyoxim, Oxamid, Acetamid, Carbazid, oder Semicarbazid oder einen staubförmigen weiteren Brennstoff oder einen bei einem Abbrand der Wirkmasse durch Zerstäuben einen Nebel bildenden weiteren Brennstoff umfasst.

2. Wirkmasse nach Anspruch 1,
wobei der staubförmige weitere Brennstoff eine Cyanverbindung, insbesondere Paracyan, umfasst.

3. Wirkmasse nach einem der Ansprüche vorhergehenden Ansprüche,
wobei der bei einem Abbrand der Wirkmasse durch Zerstäuben einen Nebel bildende weitere Brennstoff eine ionische Flüssigkeit, insbesondere eine eine Imidazol-, Pyridin-, Diazin- oder sonstige Heterocyclusstruktur umfassende ionische Flüssigkeit, insbesondere 1-Butyl-3-methylimidazoliumperchlorat (BMIM-ClO4), umfasst.

4. Wirkmasse nach einem der Ansprüche vorhergehenden Ansprüche, wobei das Bindemittel Stärke, ein Polybutadien, ein beim Abbrand der Wirkmasse nur gasförmige Zerfallsprodukte erzeugendes Polymer, insbesondere Polyvinylpyrrolidon (PVP), Polyvinylbutyral, Polyvinylalkohol oder Polyvinylacetat, oder ein Polymer mit Nitratestergruppen, insbesondere Nitrocellulose, Polyvinylnitrat oder Polyglycidylnitrat, umfasst.

5. Wirkmasse nach einem der vorhergehenden Ansprüche,
wobei der Nitratester flüssig ist und Glyceryltrinitrat, Ethylenglykoldinitrat, Diethylenglykoldinitrat, Triethylenglykoldinitrat oder Methrioltrinitrat oder als polymeren Feststoff Nitrocellulose, Methylnitraminocellulose, Polyvinylnitrat oder Polyglycidylnitrat umfasst und wobei das Nitrosamin 1,3,5-trinitroso-1,3,5-hexahydrotriazin oder Dinitrosopentamethylentetramin umfasst.

6. Wirkmasse nach einem der vorhergehenden Ansprüche,
wobei der weitere Brennstoff Oxamid umfasst.

7. Wirkmasse nach einem der Ansprüche vorhergehenden Ansprüche,
wobei die Wirkmasse eine Mehrzahl an weiteren Brennstoffen mit unterschiedlichen Zersetzungstemperaturen umfasst.

8. Wirkmasse nach Anspruch 7,
wobei die Mehrzahl an weiteren Brennstoffen einen staubförmigen weiteren Brennstoff, insbesondere eine Cyanverbindung, insbesondere Paracyan, oder einen bei einem Abbrand der Wirkmasse durch Zerstäuben einen Nebel bildenden weiteren Brennstoff, insbesondere eine ionische Flüssigkeit, insbesondere eine eine Imidazol-, Pyridin-, Diazin- oder sonstige Heterocyclusstruktur umfassende ionische Flüssigkeit, insbesondere 1-Butyl-3-methylimidazoliumperchlorat (BMIM-ClO4), umfasst.

9. Wirkmasse nach einem der vorhergehenden Ansprüche,
wobei die Wirkmasse einen Stabilisator aus der Gruppe der Akardite oder Centralite, insbesondere N,N-Diphenylharnstoff (Arkadit I), N-Methyl-N,N-diphenylharnstoff (Arkadit II), 1,3-Diethyl,1',3'-Diphenylharnstoff (Centralit I), 1,3-Dimethyl-1'3'-Diphenylharnstoff (Centralit II) oder N-Methyl-N'-ethyl-N,N'-diphenylharnstoff (Centralit III), umfasst.

10. Wirkmasse nach einem der vorhergehenden Ansprüche,
wobei darin ein Kupfer- oder Eisenatome enthaltender Katalysator, insbesondere Eisenoxid, Ferrocen, Eisenacetonylacetat oder Kupferphtalocyanin, enthalten ist.

11. Wirkmasse nach Anspruch 10,
wobei darin im Wesentlichen, außer dem Katalysator, keine Stoffe enthalten sind, die andere Atome als Kohlenstoff, Wasserstoff, Stickstoff, Sauerstoff, Schwefel, Chlor und Brom enthalten, indem keiner der gewählten Bestandteile der erfindungsgemäßen Wirkmasse, außer dem Katalysator, diese Stoffe enthält.

12. Wirkmasse nach einem der Ansprüche 1 bis 9,
wobei darin im Wesentlichen keine Stoffe enthalten sind, die andere Atome als Kohlenstoff, Wasserstoff, Stickstoff, Sauerstoff, Schwefel, Chlor und Brom enthalten, indem keiner der gewählten Bestandteile der erfindungsgemäßen Wirkmasse diese Stoffe enthält.

## Claims

1. Active composition for a decoy which radiates spectrally as the active composition burns up, featuring a radiation emitted during burnup of the active composition in the wavelength range from 3.7 to 5.1 µm which is stronger by a factor of at least 15 than radiation emitted during burnup of the active composition in the wavelength range from 1.9 to 2.3 µm,
the active composition comprising at least one nitrate ester and/or one nitrosamine as fuel comprising carbon atoms and hydrogen atoms, and ammonium perchlorate as oxidizer, the amount of the ammonium perchlorate being such that it is not sufficient for complete oxidation of the fuel, and the active composition comprising either the nitrate ester in the form of a polymeric solid, or a binder, not more than 5 carbon atoms in the fuel being joined to one another by direct bonding, and the active composition comprising substantially no carbon source containing elemental carbon, i.e. none of the selected constituents of the active composition comprises such a carbon source, or the active composition contains at least not more than 0.2% by weight of such a carbon source, the active composition comprising at least one further fuel which undergoes endothermic decomposition at a higher temperature than a decomposition temperature of the nitrate ester and/or of the nitrosamine, with formation of at least one combustible gas, the further fuel comprising dicyandiamide, azodicarbonamide, dinitrosopentamethylenetetramine (DNPT), glyoxime, oxamide, acetamide, carbazide, or semicarbazide, or a further fuel in dust form, or a further fuel which forms a mist by atomization on burnup of the active composition.

2. Active composition according to Claim 1,
the further fuel in dust form comprising a cyanogen compound, more particularly paracyanogen.

3. Active composition according to any of the preceding claims,
the further fuel which forms a mist by atomization during burnup of the active composition comprising an ionic liquid, more particularly an ionic liquid comprising an imidazole, pyridine, diazine or other heterocyclic structure, more particularly 1-butyl-3-methylimidazolium perchlorate (BMIM-ClO4).

4. Active composition according to any of the preceding claims,
the binder comprising starch, a polybutadiene, a polymer which generates only gaseous decomposition products on burnup of the active composition, more particularly polyvinylpyrrolidone (PVP), poly-vinyl butyral, polyvinyl alcohol or polyvinyl acetate, or a polymer having nitrate ester groups, more particularly nitrocellulose, polyvinyl nitrate or polyglycidyl nitrate.

5. Active composition according to any of the preceding claims,
the nitrate ester being liquid and comprising glyceryl trinitrate, ethylene glycol dinitrate, diethylene glycol dinitrate, triethylene glycol dinitrate, or methriol trinitrate, or, as polymeric solid, nitrocellulose, methylnitraminocellulose, polyvinyl nitrate or polyglycidyl nitrate, and the nitrosamine comprising 1,3,5-trinitroso-1,3,5-hexahydrotriazine or dinitrosopentamethylenetetramine.

6. Active composition according to any of the preceding claims,
the further fuel comprising oxamide.

7. Active composition according to any of the preceding claims,
the active composition comprising a plurality of further fuels having different decomposition temperatures.

8. Active composition according to Claim 7,
the plurality of further fuels comprising a further fuel in dust form, more particularly a cyanogen compound, more particularly paracyanogen, or a further fuel which forms a mist by atomization during burnup of the active composition, more particularly an ionic liquid, more particularly an ionic liquid comprising an imidazole, pyridine, diazine or other heterocyclic structure, more particularly 1-butyl-3-methylimidazolium perchlorate (BMIM-ClO4).

9. Active composition according to any of the preceding claims,
the active composition comprising a stabilizer from the group of akardites or centralites, more particularly N,N-diphenylurea (akardite I), N-methyl-N,N-diphenylurea (akardite II), 1,3-diethyl-1',3'-diphenylurea (centralite I), 1,3-dimethyl-1',3'-diphenylurea (centralite II) or N-methyl-N'-ethyl-N,N'-diphenylurea (centralite III).

10. Active composition according to any of the preceding claims,
comprising a catalyst containing copper atoms or iron atoms, more particularly iron oxide, ferrocene, iron acetonylacetate or copper phthalocyanine.

11. Active composition according to Claim 10,
substantially, apart from the catalyst, comprising no substances containing atoms other than carbon, hydrogen, nitrogen, oxygen, sulfur, chlorine and bromine, none of the selected constituents of the active composition according to the invention, apart from the catalyst, containing said substances.

12. Active composition according to any of Claims 1 to 9,
substantially comprising no substances containing atoms other than carbon, hydrogen, nitrogen, oxygen, sulfur, chlorine and bromine, none of the selected constituents of the active composition according to the invention containing said substances.

## Revendications

1. Masse active pour un leurre à rayonnement spectral lors de la combustion de la masse active, présentant un rayonnement émis lors de la combustion de la masse active dans la plage de longueur d'onde allant de 3,7 à 5,1 µm, qui est au moins 15 fois plus puissant qu'un rayonnement émis lors de la combustion de la masse active dans la plage de longueur d'onde allant de 1,9 à 2,3 µm,
dans laquelle la masse active comprend au moins un ester de nitrate et/ou une nitrosamine en tant que combustible contenant des atomes de carbone et des atomes d'hydrogène, et du perchlorate d'ammonium en tant qu'oxydant, la quantité du perchlorate d'ammonium étant déterminée de telle sorte qu'elle ne soit pas suffisante pour une oxydation totale du combustible, la masse active comprenant soit l'ester de nitrate sous la forme d'un solide polymère, soit un liant, au plus 5 atomes de carbone étant reliés les uns avec les autres par une liaison directe dans le combustible, essentiellement aucune source de carbone contenant du carbone élémentaire n'étant contenue dans la masse active, c'est-à-dire qu'aucun des constituants choisis de la masse active ne contient une telle source de carbone ou que la masse active ne contient au moins pas plus de 0,2 % en poids d'une telle source de carbone, la masse active comprenant au moins un combustible supplémentaire qui se décompose endothermiquement à une température plus élevée qu'une température de décomposition de l'ester de nitrate et/ou de la nitrosamine avec formation d'au moins un gaz combustible, le combustible supplémentaire comprenant le dicyandiamide, l'azodicarbonamide, la dinitrosopentaméthylène-tétramine (DNPT), le glyoxime, l'oxamide, l'acétamide, un carbazide ou le semicarbazide, ou un combustible supplémentaire sous la forme de poussières, ou un combustible supplémentaire qui forme un brouillard par pulvérisation lors d'une combustion de la masse active.

2. Masse active selon la revendication 1, dans laquelle le combustible supplémentaire sous la forme de poussières comprend un composé cyanogène, notamment le paracyanogène.

3. Masse active selon l'une quelconque des revendications précédentes, dans laquelle le combustible supplémentaire qui forme un brouillard par pulvérisation lors d'une combustion de la masse active comprend un liquide ionique, notamment un liquide ionique comprenant une structure imidazole, pyridine, diazine ou hétérocyclique autre, notamment le perchlorate de 1-butyl-3-méthylimidazolium (BMIM-ClO4).

4. Masse active selon l'une quelconque des revendications précédentes, dans laquelle le liant comprend de l'amidon, un polybutadiène, un polymère qui ne forme que des produits de décomposition gazeux lors de la combustion de la masse active, notamment la polyvinylpyrrolidone (PVP), le polyvinylbutyral, l'alcool polyvinylique ou le polacétate de vinyle, ou un polymère contenant des groupes ester de nitrate, notamment la nitrocellulose, le polynitrate de vinyle ou le polynitrate de glycidyle.

5. Masse active selon l'une quelconque des revendications précédentes, dans laquelle l'ester de nitrate est liquide et comprend du trinitrate de glycéryle, du dinitrate d'éthylènè glycol, du dinitrate de diéthylène glycol, du dinitrate de triéthylène glycol ou du trinitrate de méthriol ou, en tant que solide polymère, de la nitrocellulose, de la méthylnitraminocellulose, du polynitrate de vinyle ou du polynitrate de glycidyle, et dans laquelle la nitrosamine comprend la 1,3,5-trinitroso-1,3,5-hexahydrotriazine ou la dinitrosopentaméthylène-tétramine.

6. Masse active selon l'une quelconque des revendications précédentes, dans laquelle le combustible supplémentaire comprend de l'oxamide.

7. Masse active selon l'une quelconque des revendications précédentes, dans laquelle la masse active comprend une pluralité de combustibles supplémentaires présentant des températures de décomposition différentes.

8. Masse active selon la revendication 7, dans laquelle la pluralité de combustibles supplémentaires comprend un combustible supplémentaire sous la forme de poussières, notamment un composé cyanogène, notamment le paracyanogène, ou un combustible supplémentaire qui forme un brouillard par pulvérisation lors d'une combustion de la masse active, notamment un liquide ionique, notamment un liquide ionique comprenant une structure imidazole, pyridine, diazine ou hétérocyclique autre, notamment le perchlorate de 1-butyl-3-méthylimidazolium (BMIM-ClO4).

9. Masse active selon l'une quelconque des revendications précédentes, dans laquelle la masse active comprend un stabilisateur du groupe des akardites ou des centralites, notamment la N,N-diphénylurée (akardite I), la N-méthyl-N,N-diphénylurée (akardite II), la 1,3-diéthyl-1',3'-diphénylurée (centralite I), la 1,3-diméthyl-1',3'-diphénylurée (centralite II) ou la N-méthyl-N'-éthyl-N,N'-diphénylurée (centralite III).

10. Masse active selon l'une quelconque des revendications précédentes, dans laquelle un catalyseur contenant des atomes de cuivre ou de fer, notamment l'oxyde de fer, le ferrocène, l'acétonylacétate de fer ou la phtalocyanine de cuivre, est contenu.

11. Masse active selon la revendication 10, dans laquelle essentiellement aucune substance qui contient des atomes autres que le carbone, l'hydrogène, l'azote, l'oxygène, le soufre, le chlore et le brome n'est contenue, à l'exception du catalyseur, en ce qu'aucun des constituants choisis de la masse active selon l'invention ne contient ces substances, à l'exception du catalyseur.

12. Masse active selon l'une quelconque des revendications 1 à 9, dans laquelle essentiellement aucune substance qui contient des atomes autres que le carbone, l'hydrogène, l'azote, l'oxygène, le soufre, le chlore et le brome n'est contenue, en ce qu'aucun des constituants choisis de la masse active selon l'invention ne contient ces substances.
